# EUROPÄISCHE PATENTSCHRIFT

(11) **EP 2 456 957 B1**
(45) Veröffentlichungstag und Bekanntmachung des Hinweises auf die Patenterteilung: **04.05.2016**
(21) Anmeldenummer: 10740509.4
(22) Anmeldetag: 08.07.2010
(51) Int. Cl.: F01D 5/00, F01D 5/22

(54) **VERFAHREN ZUR BESCHICHTUNG VON TURBINENSCHAUFEL**
METHOD FOR COATING OF TURBINE BLADES
PROCÉDÉ POUR LE REVÊTEMENT DES AUBES DE TURBINES

(30) Priorität: 22.07.2009 DE 102009034168
(43) Veröffentlichungstag der Anmeldung: 30.05.2012
(73) Patentinhaber: MTU Aero Engines AG, 80995 München (DE)
(72) Erfinder: RICHTER, Karl-Hermann, 85229 Markt Indersdorf (DE); KNOTT, Ulrich, 80997 München (DE); KOWALCZYK, Piotr, 80333 München (DE)
(86) Internationale Anmeldenummer: PCT/DE2010/000792
(87) Internationale Veröffentlichungsnummer: WO 2011/009430

(56) Entgegenhaltungen:
- EP-A1- 0 999 009
- EP-A2- 1 936 119
- DE-A1-102007 048 789
- US-A- 3 702 763
- US-A- 5 198 308
- US-A- 5 890 274

## Beschreibung

Die vorliegende Erfindung betrifft ein Verfahren zum Versehen einer metallischen Bauteilfläche mit einer Beschichtung nach dem Oberbegriff des Anspruchs 1, wie in der Druckschrift US 5,890,274 beschrieben ist.

Die Druckschrift US 3,702,763 offenbart ein Lot mit einer Schmelztemperatur von unter 900°C, das zum Verbinden von zwei Bauteilen aus Ti-6Al-4V verwendet wird.

Turbinenschaufeln für Niederdruckturbinen bestehen häufig aus Nickelbasislegierungen bzw. Superlegierungen wie zum Beispiel IN 713, MAR 227 und B 1900. Zur Reduzierung des Abriebs sind ihre deckbandseitigen Z-förmigen Kontaktflächen gewöhnlich mit Cobalt-Chrom-Legierungen (Co-Cr-Legierungen bzw. Stellite®) gepanzert. Die Höhe der Panzerung beträgt im endbearbeiteten Zustand meistens 2 mm. Als Verfahren zur Herstellung der Panzerung wird typischerweise ein WIG-, Mikroplasma- oder Laserstrahlschweißen eingesetzt. Bestehen die Turbinenschaufeln jedoch aus dem Werkstoff Titanaluminid (TiA1), so können diese nicht mit einer Stellit®-Panzerung versehen werden, da infolge einer Durchmischung des Titanaluminids mit dem Stellit® spröde Phasen und daraus resultierend Risse in der Panzerung und im Grundwerkstoff Titanaluminid des Deckbandes entstehen können.

Aufgabe der vorliegenden Erfindung ist es, ein Verfahren zum Versehen einer metallischen Bauteilfläche, insbesondere eine Kontaktfläche einer Turbinenschaufel aus einer TiA1-Legierung, mit einer Beschichtung, das die vorgenannten Nachteile beseitigt und eine belastbare Panzerung ermöglicht, sowie eine Turbinenschaufel mit einer derartigen Panzerung zu schaffen.

Diese Aufgabe wird gelöst durch ein Verfahren mit den Schritten des Patentanspruches 1.

Bei einem erfindungsgemäßen Verfahren zum Versehen einer TiAl- Bauteilfläche, insbesondere eine Deckbandfläche einer Turbinenschaufel, mit einer Beschichtung aus einer Co-Cr-Legierung, wird zuerst die Bauteilfläche auf Untermaß und ein Körper aus Co-Cr-Legierung gefertigt. Dann wird der Körper an der Bauteilfläche fixiert und mittels Hochtemperaturlötens mit dieser gefügt, wobei die Zwischenschicht aus einem andersartigen Werkstoff, insbesondere Inconel® 718 oder Nickel, zuerst auf den Körper aufgetragen wird. Durch die Zwischenschicht erhöht sich die Haftung des Körpers an dem Bauteil, da hierdurch eine gleichmäßige Lotbenetzung des Körpers und der Bauteilfläche erreichbar ist. Dann wird der Körper über die Zwischenschicht mit der Bauteilfläche gefügt. Die Löttemperatur zum Fügen der Zwischenschicht mit einer Bauteilfläche ist kleiner oder gleich 900°C.

Ein Vorteil des erfindungsgemäßen materialschonenden Beschichtungsverfahren besteht darin, dass die Bauteilflächen mit einer stabilen Beschichtung bzw. Panzerung versehen werden können, ohne dass eine Rissbildung in der Panzerung oder im Grundwerkstoff des Bauteils zu befürchten ist. Dabei sind durch die Bildung der Panzerung als separater Körper Dicken erzielbar, die mit alternativen Beschichtungsverfahren wie galvanische Beschichtung, PVD (Physical Vapour Deposition) oder Plasmaspritzen nicht erreichbar sind, so dass bei Anwendung des erfindungsgemäßen Verfahrens Schichtdicken von mehr als 2 mm möglich sind.

Um den Aufwand für eine Endbearbeitung der Panzerung gering zu halten, ist es vorteilhaft, wenn der Körper zumindest zwei Dimensionen aufweist, die bereits vor dem Verlöten zwei Soll-Dimensionen der zu erzielenden Panzerung entsprechen. Vorstellbar ist es zum Beispiel, den Körpers bereits mit einer Soll-Höhe und Soll-Breite der Panzerung zu fertigen, so dass eine Endbearbeitung ausschließlich an seitlichen, die Tiefe der Panzerung begrenzenden Seitenflächen erfolgt.

Vorzugsweise wird die Zwischenschicht bei einer Löttemperatur mit dem Körper gefügt, die höher ist als eine Löttemperatur zum Fügen der Zwischenschicht mit der Bauteilfläche. Eine beispielhafte Löttemperatur zum Auftragen der Zwischenschicht auf den Körper beträgt bei Verwendung eines Nickelbasislotes wie AMS 4777 ca, 1050°C und eine beispielhafte Löttemperatur zum Fügen der Zwischenschicht mit der Bauteilfläche beträgt unter Verwendung eines Nickellotes mit einem hohen Edelmetallanteil wie Gold, Silber oder Palladium (Au, Ag, Pd) gleich bzw. weniger als 900°C. Eine Temperatur im Bereich von ca. 900°C ist insbesondere bei der Verwendung des Werkstoff Titanaluminids vorteilhaft, da dieser prinzipiell keine höheren Löttemperaturen verträgt.

Bei einem anderen erfindungsgemäßen Ausführungsbeispiel wird der Körper zuerst umfangsseitig vernickelt und dann mit der Bauteilfläche gefügt. Somit wirkt die Nickelschicht quasi als Zwischenschicht zur Haftverbesserung.

Bei einer Verfahrensvariante ohne eine Zwischenschicht wird induktiv, beispielsweise in einem Hochvakuumofen oder unter Schutzgas, gelötet. Hierdurch kann bei Verwendung des Grundwerkstoffes Titanaluminid für das Bauteil kurzzeitig eine Löttemperatur von ca. 1050°C eingestellt werden, ohne eine Beschädigung des Grundwerkstoffs zu befürchten. Beispielsweise ist somit der Einsatz des Lotes AMS 4777 möglich, welches sich durch eine gleichmäßige Benetzung von zum Beispiel Stellit®-Körpern und TiAl-Bauteilen auszeichnet.

Eine erfindungsgemäße Turbinenschaufel weist eine Panzerung auf, die nach dem erfindungsgemäßen Verfahren aufgetragen wurde. Die Panzerung ist belastbar und kann eine Höhe bzw. Dicke von mehreren Millimetern aufweisen. Eine Beschädigung des Turbinenwerkstoffs oder der Panzerung an sich bzw. eine Schwächung des Turbinenwerkstoffs oder der Panzerung durch Risse beim Auftragen der Panzerung ist durch die Anwendung des erfindungsgemäßen materialschonenden Verfahrens ausgeschlossen.

Sonstige vorteilhafte Ausführungsbeispiele der vorliegenden Erfindung sind Gegenstand weiterer Unteransprüche.

Im Folgenden werden bevorzugte Ausführungsbeispiele der vorliegenden Erfindung anhand schematischer Darstellungen näher erläutert. Es zeigen:
Figur 1 eine Draufsicht auf ein Deckband einer Laufschaufel einer Strömungsmaschine,
Figur 2 einen Querschnitt durch einen Panzerungsbereich des Deckbandes, das mit einer ersten erfindungsgemäßen Panzerung versehen ist,
Figur 3 einen Querschnitt durch einen Panzerungsbereich des Deckbandes, das mit einer zweiten erfindungsgemäßen Panzerung versehen ist, und
Figur 4 einen Querschnitt durch einen Panzerungsbereich des Deckbandes, das mit einer dritten erfindungsgemäßen Panzerung versehen ist.

Figur 1. zeigt eine Draufsicht auf ein blattspitzenseitiges Deckband 2 einer Laufschaufel einer Strömungsmaschine, insbesondere einer Gasturbine. Das Deckband 2 besteht aus einer hochfesten und hochtemperaturbeständigen Titanaluminid-Legierung (TiAl-Legierung). Es hat im Wesentlichen eine plattenartige Gestalt mit zwei voneinander beabstandeten sich in Rotationsrichtung erstreckenden außenliegenden Dichtlippen bzw. Dichtstegen 6, 8 zur Minimierung von Strömungsverlusten und mit zwei Z-förmigen Seitenflächen 10, 12. Die Z-formigen Seitenflächen 10, 12 definieren jeweils einen Seitenspalt zu einem Deckband einer benachbarten Laufschaufel und weisen jeweils eine plane Kontaktfläche 14, 16 zur gegenseitigen Abstützung mit der benachbarten Laufschaufel zur Schwingungsdämpfung auf. Zur Reduzierung eines mechanischen Abriebs sind die Kontaktflächen 14, 16 jeweils mit einer Panzerung 18,20 versehen.

Gemäß Figur 2, die ein erstes erfindungsgemäßes Ausführungsbeispiel der Erfindung zeigt, weist die Panzerung 18 bzw. 20 einen etwa quaderartiger Körper 22 auf. Der Körper bzw. Chip 22 besteht vorzugsweise aus einer Co-Cr-Legierung, beispielsweise Stellit® 694, und hat einen rechteckigen Querschnitt mit einer der Kontaktfläche 14 bzw. 16 des Deckbandes 2 zugewandten planen Grundfläche 24.

Zum Versehen der Kontaktfläche 14 mit der Panzerung 18 wird die Kontaktfläche 14 entsprechend auf Untertnaß gefertigt. Der Körper 22 wird getrennt von dem Deckband 2 hergestellt, beispielsweise gegossen oder gesintert. Er hat eine Höhe, die einer Soll-Höhe der Panzerung 18 entspricht. Die Breite der Grundfläche 24 entspricht vorzugsweise einer Breite der Kontaktfläche 14.

Nach dem Fertigen des Körpers 22 wird dieser über seine Grundfläche 24 an der Kontaktfläche 14 fixiert und anschließend unter Bildung einer großflächigen Lotschicht 26 mit dieser verlötet. Die Verlötung erfolgt induktiv beispielsweise in einem Hochvakuumofen oder unter Schutzgas bei einer Temperatur im Bereich von etwa 1050°C unter Verwendung des Nickelbasislotes AMS 4777, welches sich durch eine gleichmäßige Benetzung der Stellite-Kontaktfläche 24 und der TiAI-Bauteilfläche 14 auszeichnet.

Nach dem Verlöten des Körpers 22 mit dem Deckband 2 wird die Panzerung 18 mechanisch auf Endmaß gefertigt. Da bereits der Körper 22 eine der Kontaktfläche 14 entsprechende Breite aufweist und darüber hinaus die Gesamthöhe des Körpers 22 der Soll-Höhe der Panzerung 18 entspricht, ist eine Bearbeitung auf Endmaß, beispielsweise durch Schleifen, lediglich insofern notwendig, als das der Körper 22 hinsichtlich seiner Tiefe auf eine Tiefe der Kontaktfläche 14 einzustellen ist. Selbstverständlich kann jedoch auch der Körper 22 mit Übermaßen zum Ausgleich von Bauteil- und Montagetoleranzen ausgebildeten sein, so dass eine Bearbeitung auf Endmaß grundsätzlich auch bzgl. der Höhe und/oder der Breite der Panzerung 18 notwendig ist. Ebenso ist es selbstverständlich möglich, den Körper 22 bereits mit den Soll-Maßen der Panzerung in jeder Dimension zu versehen, so dass eine Endbearbeitung zur Einstellung der Soll-Maße gänzlich entfallen kann.

Gemäß Figur 3, die ein zweites erfindungsgemäßes Ausführungsbeispiel der Panzerung 18 bzw. 20 zeigt, kann der Körper 22 auch über eine Zwischenschicht 28 mit der Kontaktfläche 14 bzw. 16 des Deckbands 2 verbunden sein. Die Zwischenschicht 28 ist zwischen der Kontaktfläche 14 und der Grundfläche 24 angeordnet und dient zur Verbesserung der Haftbedingungen des Körpers 22 an dem Deckband 2. Sie besteht vornehmlich aus einer Nickelbasislegierung bzw. Superlegierung wie INCONEL® 718 und ist als ein dünnen Blech oder einer Folie mit einer konstanten Materialstärke ausgeführt. Die Grundfläche 24 des Körpers 22 und die Zwischenschicht 28 haben jeweils eine der Kontaktfläche 14 entsprechende Geometrie, so dass ein maximaler Verbindungsbereich zwischen der Kontaktfläche 14 und der Zwischenschicht 28 sowie zwischen der Zwischenschicht 28 und der Grundfläche 24 geschaffen ist.

Zum Versehen der Kontaktfläche 14 mit der Panzerung 22 wird die Kontaktfläche 14 entsprechend auf Untermaß gefertigt. Der Körper 22 wird getrennt von dem Deckband 2 hergestellt und die Zwischenschicht 28 wird bereitgestellt. Die Höhe des Körpers 22 entspricht der Soll-Höhe der Panzerung 18 reduziert um die Dicke der Zwischenschicht 28. Die Breite der Grundfläche 24 entspricht vorzugsweise der Breite der Kontaktfläche 14. Die Zwischenschicht 28 hat vornehmlich ebenfalls eine Breite, die der Kontaktflächenbreite entspricht.

Dann wird die Zwischenschicht 28 mit der Grundfläche 24 verlötet, so dass eine großflächige Lotschicht 30 gebildet wird. Dies erfolgt bei circa 1050°C. Ein bevorzugtes Lot ist ein Nickelbasislot wie AMS 4777, da dies sowohl TiAl-Werkstoffe als auch Stellite® gleichmäßig benetzt.

Nach dem Auftragen der Zwischenschicht 28 auf die Grundfläche 24 wird der Körper 22 mittelbar über die Zwischenschicht 28 an der Kontaktfläche 14 fixiert. Anschließend wird die Zwischenschicht 28 mit der Kontaktfläche 14 unter Bildung einer großflächigen Lotschicht 32 verlötet. Dies erfolgt bei einer Temperatur, die kleiner ist als die Temperatur zum Verlöten der Zwischenschicht 28 mit dem Körper 22. Vorzugsweise wird eine Temperatur im Bereich von kleiner oder gleich 900°C gewählt. Ein bevorzugtes Lot ist nickelbasiert und weist einen hohen Edelmetallanteil von beispielsweise Gold, Silber oder Palladium auf. Beispiele sind Gapasil® 9, Palcusil® 10 und Palnisi® 10.

Nach dem Verlöten des Körpers 22 bzw. der Zwischenschicht 28 mit dem Deckband 2 wird die Panzerung 18 mechanisch auf Endmaß gefertigt. Da bereits der Körper 22 und die Zwischenschicht 28 eine der Kontaktfläche 14 entsprechende Breite aufweisen und darüber hinaus die Gesamthöhe des Körpers 22 mit der Zwischenschicht28 der Soll-Höhe der Panzerung 18 entspricht, ist eine Bearbeitung der Panzerung 18 auf Endmaß lediglich bezüglicher einer Dimension, hier die Tiefe, notwendig. Selbstverständlich können jedoch auch der Körper 22 sowie die Zwischenschicht 28 mit Übermaßen zum Ausgleich von Bauteil- und Montagetoleranzen ausgebildeten sein, so dass eine Bearbeitung auf Endmaß grundsätzlich auch bzgl. der Höhe und/oder der Breite der Panzerung 22 notwendig ist.

Gemäß dem in Figur 4 gezeigten dritten Ausführungsbeispiel der Panzerung 18 bzw. 20 kann der Körper 22 auch umfangsseitig mit einer Nickelschicht 34 beschichtet sein, wobei dann die auf der Grundfläche 24 angeordnete Nickelschicht quasi als Zwischenschicht zur Verbesserung der Haftbedingungen dient. Die Geometrie der Körpergrundfläche 24 entspricht der Geometrie der Kontaktfläche 14 bzw. 16. Seine Höhe entspricht der Soll-Höhe der Panzerung 18.

Zum Versehen jeweils der Kontaktfläche 14 mit der Panzerung 18 wird die Kontaktfläche 14 jeweils entsprechend auf Untermaß gefertigt. Der Körper 22 wird getrennt von den Deckband 2 hergestellt und umfangsseitig vernickelt. Da aufgrund der Vernickelung eine nachträgliche Bearbeitung der Panzerung 18 auf ihre Soll-Maße nicht möglich ist, weist der Körper 22 bereits vor der Vernickelung die Soll-Maße der Panzerung 18 auf, d.h. der Körper 22 hat vor der Vernickelung eine Höhe, die der Soll-Höhe der Panzerung 18 entspricht und seine Grundfläche 24 entspricht sowohl bzgl. ihrer Breite als auch ihrer Tiefe der Breite bzw. Tiefe der Kontaktfläche 14. Nach dem Vernickeln wird der Körper 22 mit seiner vernickelten Grundfläche 24 an der Kontaktfläche 14 fixiert und bei einer Temperatur von etwa 900°C mit dieser über eine Lotschicht 36 verlötet.

Offenbart ist Verfahren zur Panzerung einer metallischen Bauteilfläche aus einer TiAl-Legierung, mit zumindest einem metallischen Werkstoff aus einer Co-Cr-Legierung, wobei die Panzerung getrennt von der Bauteilfläche hergestellt wird und anschließend in einem Hochtemperaturlötverfahren an dieser gefügt wird, sowie eine Turbinenschaufel mit einer derartigen Panzerung, vornehmlich in einem Deckbandbereich.

## Patentansprüche

1. Verfahren zum Versehen einer metallischen-Bauteilfläche (14, 16), insbesondere eine Deckbandfläche einer Turbinenschaufel, mit einer Beschichtung (18, 20) aus einer Co-Cr-Legierung mit den Schritten:
- Fertigen der Bauteilfläche (14, 16) auf Untermaß,
- Fertigen eines Körpers (22) bestehend aus der Co-Cr Legierung
- Fixieren des Körpers (22) an der Bauteilfläche (14, 16), und
- Fügen des Körpers (22) an der Bauteilfläche (14, 6) mittels Hochtemperaturlötens,
**dadurch gekennzeichnet, dass**
eine Zwischenschicht (28) aus einem andersartigen Werkstoff, insbesondere Inconel® 718 oder Nickel, zuerst auf den Körper (22) aufgetragen wird, wobei die Zwischenschicht (28) die Haftung des Körpers an die Bauteilfläche (14, 16) erhöht, und dann die Zwischenschicht (28) mit der Bauteilfläche (14, 16) aus TiAl gefügt wird, wobei die Löttemperatur zum Fügen der Zwischenschicht (28) mit der Bauteilfläche kleiner oder gleich 900°C ist.

2. Verfahren nach Anspruch 1, wobei der Körper (22) vor dem Fügen zumindest zwei Dimensionen aufweist, die zwei Soll-Dimensionen der Beschichtung (18, 20) entsprechen.

3. Verfahren nach Anspruch 2, wobei der Körper (22) nach dem Verlöten bzgl. seiner Breite und/oder Tiefe auf Endmaß bearbeitet wird.

4. Verfahren nach einem der vorherigen Ansprüche, wobei die Zwischenschicht (28) bei einer Löttemperatur mit dem Körper (22) gefügt wird, die höher ist als eine Löttemperatur zum Fügen der Zwischenschicht (28) mit der Bauteilfläche (14, 16).

5. Verfahren nach Anspruch 4, wobei die Löttemperatur zum Auftragen der Zwischenschicht (28) ca. 1050°C beträgt.

6. Verfahren nach Anspruch 5, wobei Lote auf Nickelbasis und mit einem hohen Edelmetallanteil, beispielsweise Gold, Silber und Palladium, verwendet werden.

7. Verfahren nach einem der Ansprüche 1 bis 4, wobei der Körper (22) vor dem Fügen mit der Bauteilfläche (14, 16) umfangsseitig vernickelt wird.

## Claims

1. Method to provide a metallic component surface (14, 16), in particular a cover band surface of a turbine blade, with a coating (18, 20) made from a Co-Cr alloy, having the steps:
- producing the component surface (14, 16) to be undersized,
- producing a body (22) consisting of the Co-Cr alloy,
- fixing the body (22) to the component surface (14, 16), and
- joining the body (22) to the component surface (14, 16) by means of high-temperature brazing,
**characterised in that**
an intermediate layer (28) made from a different material, in particular Inconel® 718 or nickel, is firstly applied to the body (22), wherein the intermediate layer (28) increases the adhesion of the body to the component surface (14, 16), and then the intermediate layer (28) is joined to the component surface (14, 16) made from TiAl, wherein the brazing temperature to join the intermediate layer (28) to the component surface is less than or equal to 900°C.

2. Method according to claim 1, wherein the body (22) has at least two dimensions before the joining, said dimensions corresponding to two target dimensions of the coating (18, 20).

3. Method according to claim 2, wherein the body (22) is processed to final dimensions with regard to its width and/or depth after the brazing.

4. Method according to one of the preceding claims, wherein the intermediate layer (28) is joined to the body (22) at a brazing temperature which is greater than a brazing temperature to join the intermediate layer (28) to the component surface (14, 16).

5. Method according to claim 4, wherein the brazing temperature to apply the intermediate layer (28) amounts to approx. 1050 °C.

6. Method according to claim 5, wherein solders based on nickel and having a high proportion of precious metal, for example gold, silver and palladium, are used.

7. Method according to one of claims 1 to 4, wherein the body (22) is nickel-plated peripherally before the joining with the component surface (14, 16).

## Revendications

1. Procédé d'équipement d'une surface de composant métallique (14, 16), plus particulièrement une surface de bande de recouvrement d'une pale de turbine, d'un revêtement (18, 20) constitué d'un alliage Co-Cr, comprenant les étapes suivantes ;
- réalisatior de la surface de composant (14, 16) sur côte sous-dimensionnée,
- réalisation d'un corps (22) constitué de l'alliage Co-Cr,
- fixation du corps (22) sur la surface de composant (14, 16), et
- assemblage du corps (22) avec la surface de composant (14, 16) au moyen d'un brasage à haute température,
**caractérisé en ce qu'**
une couche intermédiaire (28), constituée d'un autre matériau, plus particulièrement de l'Inconel® 718 ou du nickel, est d'abord rappliqué sur le corps (22), la couche intermédiaire (28) augmentant l'adhérence du corps à la surface de composant (14, 16), puis la couche intermédiaire (28) est assemblée avec La surface de composant (14, 16) en TiAl, la température de brassage pour 1'assemblage de la couche intermédiaire (28) avec la surface de composant étant inférieure ou égale à 900 °C.

2. Procédé selon à revendications 1, le corps (22) présentant, avant l'assemblage, au moins deux dimensions, qui correspondant à deux dimensions de consigne du revêtement (18, 20).

3. Procédé selon la revendication 2, le corps (22) étant usiné à ses dimensions finales, après le brasage, en ce qui concerne sa largeur et/ou sa profondeur.

4. Procédé selon l'une des revendications précédentes, la couche intermédiaire (28) étant assemblée avec le corps (22) avec une température de brasage qui est supérieure à une température de brasage pour l'assemblage de la couche intermédiaire (28) avec la surface de composant (14, 16).

5. Procédé selon la revendication 4, la température de brasage pour l'application de la couche intermédiaire (28) étant d'environ 1050 °C.

6. Procédé selon la revendication 5, des soudures à base de nickel et avec une forte teneur en métaux nobles, par exemple de l'or, de l'argent et du palladium, sont utilisées.

7. Procédé selon l'une des revendications 1 à 4, le corps (22) étant nickelé sur sa circonférence avant l'assemblage avec la surface de composant (14, 16).
